# FASCICULE DE BREVET EUROPEEN

(11) **EP 0 473 561 B1**
(45) Date de publication et mention de la délivrance du brevet: **07.02.1996**
(21) Numéro de dépôt: 91870119.4
(22) Date de dépôt: 06.08.1991
(51) Int. Cl.: C21D 1/02, C21D 8/00

(54) **Procédé de traitement thermique d'un produit en acier**
Verfahren zur Wärmebehandlung eines Stahlprodukts
A method of heat treatment of a steel product

(30) Priorité: 14.08.1990 BE 9000787
(43) Date de publication de la demande: 04.03.1992
(73) Titulaire: CENTRE DE RECHERCHES METALLURGIQUES CENTRUM VOOR RESEARCH IN DE METALLURGIE Association sans but lucratif, B-1040 Bruxelles (BE); ARBED S.A., L-2930 Luxembourg (LU)
(72) Inventeur: Dengler, Jean-Michel, L-3515 Dudelange (LU); Noville, Jean-François, B-4041 Milmort (BE); Panunzi, Carlo, L-4484 Soleuvre (LU); Wilmotte, Stéphan, B-4050 Chaudfontaine (BE); Zenner, Albert, L-4642 Differdange (LU)
(74) Mandataire: Lacasse, Lucien Emile

(56) Documents cités:
- EP-A- 0 124 501
- BE-A- 834 059
- BE-A- 854 647
- FR-A- 2 405 998
- GB-A- 1 471 855

## Description

La présente invention concerne un procédé de traitement thermique d'un produit en acier, effectué de préférence immédiatement après le laminage de ce produit.

Le procédé de l'invention s'applique particulièrement aux produits longs, qui subissent généralement, après laminage, un refroidissement sur un refroidissoir. Il s'agit notamment des poutrelles, des palplanches, des rails, des barres et des fers marchands des sections les plus variées, mais aussi des tubes de forme quelconque.

Dans la pratique courante conventionnelle, les produits longs des types précités quittent le laminoir à une température supérieure à leur point Ar₃ et ils sont déposés sur un refroidissoir où ils subissent un refroidissement dans l'air jusqu'à la température ambiante. Cette pratique requiert de longues durées de refroidissement et elle n'offre aucune possibilité de réglage de l'intensité et de la durée de ce refroidissement.

Dans une technique, connue notamment par le brevet BE-A-834059, on applique au profilé, à sa sortie de la dernière cage du laminoir, alors qu'il se trouve à une température supérieure à son point Ar₃, un traitement de trempe superficielle et d'auto-revenu. Dans la pratique, on fait subir au profilé un refroidissement accéléré à l'eau, qui provoque la trempe d'une couche superficielle du produit. Celui-ci est déposé alors sur un refroidissoir où il subit un refroidissement lent à l'air calme comportant tout d'abord un auto-revenu de la couche superficielle trempée.

On connaît également, par le brevet FR-A-2405998, un procédé de traitement de profilés tubulaires en acier, comportant un refroidissement primaire brusque et une deuxième étape comprenant une phase d'auto-revenu.

Les traitements de ce genre permettent surtout de modifier la microstructure de l'acier et d'améliorer ainsi de façon souvent spectaculaire les propriétés physiques du produit traité. Mais ils ne permettent pas de réduire la durée totale du cycle de refroidissement de façon notable par rapport à un simple refroidissement dans l'air.

L'utilisation d'un refroidissoir, qui est nécessaire dans les méthodes précitées, entraîne les inconvénients les plus divers, qui s'ajoutent à la longue durée du refroidissement dans l'air calme. En effet, les produits subissent une oxydation superficielle assez importante pendant leur séjour de longue durée dans l'air. De plus, la conduite du refroidissoir impose de nombreuses manipulations des produits, qui sont coûteuses et qui risquent de provoquer des défauts. Enfin, les produits quittant le laminoir, dits produits-mères, sont souvent découpés à la longueur désirée, en produits-filles, avant d'être déposés sur le refroidissoir. Il est généralement nécessaire d'utiliser plusieurs refroidissoirs en parallèle pour le refroidissement simultané des divers produits-filles, ce qui entraîne des risques de confusion entre ces produits. De plus, le rendement de l'opération de dressage est réduit du fait que celle-ci est pratiquée sur les produits-filles, de longueur limitée.

La présente invention a pour objet de proposer un procédé de traitement thermique d'un produit en acier du type précité, réalisable en un temps nettement plus court que les procédés antérieurs et permettant de minimiser les déformations pendant le refroidissement. Le procédé de l'invention permet le refroidissement en ligne des produits-mères quittant le laminoir, ainsi que le dressage de ces produits, également en ligne, avant leur découpage à la longueur désirée. Il réduit fortement les manipulations des produits et il conduit à des produits présentant d'excellentes propriétés mécaniques, en particulier une haute résistance accompagnée d'une ductilité et d'une résilience élevées.

Conformément à la présente invention, le procédé de traitement thermique d'un produit en acier à la sortie du laminoir, dans lequel au cours d'une première étape on soumet le produit à un refroidissement rapide à l'eau depuis la température de fin de laminage jusqu'à une température de surface égale ou inférieure à la température du début de la transformation martensitique, dite point Ms, dudit acier, avec une vitesse de refroidissement au moins égale à la vitesse critique de trempe dudit acier et au cours d'une deuxième étape on soumet le produit à une phase d'auto-revenu au cours de laquelle, grâce à la chaleur dégagée par la partie non trempée du produit, on réalise le réchauffage de la couche superficielle trempée jusqu'à une température de surface, dite d'auto-revenu, comprise entre 550°C et 650°C, est caractérisé en ce que l'on soumet ensuite le produit à une phase de refroidissement secondaire comprenant un refroidissement à l'air jusqu'à une température de surface d'environ 550°C suivi d'un refroidissement jusqu'à une température de surface inférieure à 450°C, et en ce qu'au cours d'une troisième étape, on effectue le refroidissement final du produit jusqu'à une température inférieure à 120°C.

Selon une première forme d'exécution du procédé de l'invention, ledit refroidissement jusqu'à une température de surface inférieure à 450°C est effectué à l'air.

Suivant une caractéristique supplémentaire de ce procédé, on effectue ledit refroidissement à l'air jusqu'à une température de surface inférieure à 420°C.

Suivant une forme d'exécution particulièrement intéressante du procédé de l'invention, après le refroidissement du produit à l'air jusqu'à une température d'environ 550°C, on le refroidit ensuite jusqu'à une température substantiellement inférieure à 400°C, on laisse réchauffer le produit jusqu'à une température comprise entre 400°C et 420°C, on effectue un refroidissement lent dans l'air et on procède à un refroidissement final abrupt jusqu'à une température inférieure à 120°C.

On refroidit le produit avantageusement jusqu'à une température inférieure à 80°C lors dudit refroidissement final, qui consiste de préférence en un refroidissement à l'eau fortement agitée.

Selon une caractéristique supplémentaire, le procédé de l'invention est mis en oeuvre en continu, avec le produit quittant la dernière cage de laminoir et parcourant ensuite le dispositif de traitement. Après le refroidissement final suivant l'une ou l'autre forme d'exécution, on dresse le produit en continu, puis on le découpe à la longueur désirée.

Le procédé de l'invention sera maintenant exposé de manière plus détaillée, en faisant référence aux dessins annexés, dans lesquels la
- Fig. 1: illustre schématiquement une installation permettant la mise en oeuvre des différentes formes d'exécution du procédé de l'invention; la
- Fig. 2: représente le diagramme de l'évolution de la température de la surface du produit au cours du traitement thermique objet de l'invention, lorsque ce traitement thermique comporte durant la deuxième étape, un refroidissement secondaire effectué sans discontinuité à la suite de la phase d'auto-revenu; et la
- Fig. 3: représente le diagramme de l'évolution de la température de la surface d'un produit lorsque le refroidissement secondaire comprend un refroidissement rapide et un revenu intermédiaire.

Les figures ne comportent pas d'échelle particulière; on n'y a représenté que les éléments nécessaires à la bonne compréhension de l'invention.

La description donnée ci-après se réfère au refroidissement de profilés de différentes épaisseurs. Elle n'a bien entendu aucun caractère limitatif, notamment en ce qui concerne les durées des différentes étapes de refroidissement et l'intensité du refroidissement. Ces paramètres sont adaptés de manière connue par l'homme de l'art en fonction du type et de l'analyse du produit.

Le repère numérique 1 de la Figure 1 désigne le produit laminé en acier, en l'occurrence un profilé, qui se déplace dans le sens de la flèche 2. Ce produit circule en continu dans une série de dispositifs où il est soumis aux étapes de refroidissement successives, correspondant aux diagrammes des Figures 2 et 3.

Le produit 1 quitte la dernière cage du laminoir, symbolisée par une paire de cylindres 3, et pénètre immédiatement dans un premier dispositif de refroidissement 4. Ce premier dispositif, connu en soi, se compose d'un tube de section appropriée, rempli d'eau en circulation. Le produit 1 y subit un refroidissement superficiel brusque, depuis la température de fin de laminage jusqu'à une température de surface inférieure au point Ms de l'acier considéré; au cours de ce premier refroidissement (de durée t1), il se forme une couche de martensite à la surface du produit 1.

De façon également connue en soi, l'épaisseur de cette couche superficielle de martensite dépend de la vitesse et de l'intensité du refroidissement, c'est-à-dire en fait de la durée t1 et de la température de surface du produit à la fin du refroidissement.

Après cette première étape du traitement thermique, le produit 1 est transféré sur un refroidissoir 5, où il est soumis à un refroidissement en ligne suivant l'une ou l'autre forme d'exécution du procédé de la présente invention. Dans tous les cas, le produit subit une première phase, phase d'auto-revenu, au cours de laquelle il se produit une égalisation de la température entre le coeur et la surface du produit; le coeur se refroidit et la surface se réchauffe, jusqu'à une température comprise entre 550°C et 650°C, ce qui provoque un auto-revenu de la couche superficielle de martensite. La phase d'auto-revenu a une durée t2. Les différences entre les formes d'exécution portent sur les opérations qui suivent la phase d'auto-revenu.

Une première forme d'exécution est illustrée par la Figure 2, qui représente l'évolution temporelle de la température de surface du produit lorsque la phase secondaire de la deuxième étape du procédé consiste uniquement en un refroidissement à l'air.

Dans cette forme d'exécution, cette phase secondaire, de durée t3, consiste en un refroidissement à l'air du produit jusqu'à une température inférieure à 450°C, et de préférence inférieure à 420°C. La durée t3 de ce refroidissement dans l'air calme dépend bien entendu du type de produit, en particulier de son épaisseur. Il est fondamental de laisser le produit se refroidir à l'air jusqu'à une température inférieure à 450°C, et de préférence inférieure à 420°C, pour garantir une bonne résilience du produit final. Si on applique le refroidissement final, c'est-à-dire la troisième étape du procédé, à partir d'une température trop élevée, l'austénite résiduelle non encore transformée et enrichie en carbone peut se transformer en martensite et donner lieu à une structure fragile. Ce refroidissement final, de durée t4, est réalisé à l'eau pour limiter la durée du traitement; il ne doit plus avoir d'effet métallurgique.

Le diagramme de la Figure 3 représente l'évolution temporelle de la température de surface du produit, lorsque la seconde phase de la deuxième étape du procédé comprend successivement un refroidissement à l'air (t31), un refroidissement intense (t32), un auto-réchauffage (t33) et un refroidissement à l'air (t34).

Dans cette forme d'exécution, le refroidissement à l'air (t31), immédiatement après l'auto-revenu de la couche superficielle martensitique, ramène la température de surface du produit à environ 550°C. On effectue ensuite un refroidissement intense (t32), généralement avec de l'eau en circulation, depuis cette température d'environ 550°C jusqu'à une température de surface de 300°C. Après un temps de séjour (t33) assurant l'égalisation de la température sur la section du produit jusqu'à 400°C, on effectue un refroidissement à l'air (t34) de 400°C à 300°C pendant lequel s'accomplit la réaction de survieillissement de la ferrite; on opère ensuite le refroidissement final (t4) constituant la troisième étape du procédé. Ce refroidissement final est effectué à l'eau jusqu'à la température de 80°C, température à laquelle le produit peut être manipulé sans subir d'altérations.

Le refroidissement intermédiaire (t32) peut être effectué dans un dispositif 5', représenté en trait mixte dans la Figure 1 parce qu'il n'est pas utilisé dans toutes les formes d'exécution du procédé de l'invention. Ce dispositif 5', ainsi que le dispositif 6 où s'effectue le refroidissement final (t4) se compose essentiellement d'un tube de section appropriée parcouru par de l'eau. Dans la Figure 1 annexée, il faut comprendre que le dispositif 6 est disposé à la suite du refroidissoir 5; le trait mixte qui les relie exprime cette disposition tout en permettant de limiter l'encombrement du dessin.

A ce stade, c'est-à-dire après le refroidissement final (t4), le produit 1 se trouve toujours sous forme continue, tel qu'il est sorti du laminoir 3. Les interventions de refroidissement sont réalisées de manière à assurer au produit une bonne rectitude.

Après le refroidissement final à l'eau, le produit 1 peut encore être dressé dans un dispositif de dressage 7, puis une cisaille 8 le découpe en tronçons de longueur désirée, qui sont évacués par un convoyeur de sortie 9. Le dressage doit être réalisé à une température inférieure à 120°C et de préférence inférieure à 80°C pour éviter toute déformation ultérieure.

A titre d'exemple les deux tableaux suivants indiquent des durées de refroidissement typiques pour les différentes étapes du procédé de l'invention, dans le cas de profilés d'épaisseurs différentes. Les épaisseurs e des profilés sont exprimées en millimètres (mm) et les temps (tᵢ) sont exprimés en secondes (s).

**TABLEAU 1.**

| e (mm) | t1 (s) | t2 (s) | t3 (s) | t4 (s) |
|---|---|---|---|---|
| 28 | 5,50 | 20 | 450 | 30 |
| 40 | 8,85 | 40 | 650 | 51 |
| 125 | 55 | 360 | 2200 | 35 |

Le tableau 1 correspond à la première forme d'exécution décrite plus haut et schématisée à la Figure 2. La durée de l'auto-revenu (t3) croît rapidement avec l'épaisseur du profil, et risque de devenir prohibitive pour des produits de fortes épaisseur (> 40 mm); il est dès lors intéressant d'insérer un refroidissement intense dans la seconde phase de la deuxième étape du procédé, comme représenté à la Figure 3.

**TABLEAU 2.**

| e (mm) | t1 (s) | t2 (s) | t31 (s) | t32 (s) | t33 (s) | t34 (s) | t4 (s) |
|---|---|---|---|---|---|---|---|
| 28 | 5,5 | 20 | 120 | 3 | 12 | 180 | 25 |
| 40 | 8,85 | 40 | 160 | 49 | 22 | 180 | 45 |
| 125 | 55 | 360 | 570 | 31 | 180 | 180 | 320 |

Le tableau 2 illustre cette forme d'exécution. On constate qu'elle apporte dans tous les cas un gain de temps important (environ 20 minutes pour les produits de 125 mm d'épaisseur). Ce gain de temps ne nuit pas à la qualité des produits, car ceux-ci présentent une bonne rectitude, une résistance élevée, ainsi qu'une excellente résilience en tout point de leur section.

Le procédé de l'invention permet d'effectuer la totalité du traitement, y compris le dressage, sur les produits-mères, c'est-à-dire tels qu'ils sortent du laminoir. On réduit ainsi nettement le nombre des manipulations nécessaires et dès lors le risque d'apparition de défauts liés à ces manipulations. Enfin, on n'utilise qu'un seul refroidissoir de faible longueur étant donné que le séjour à l'air est de courte durée, ce qui limite d'une part le risque de confusion entre les produits et d'autre part le degré d'oxydation de la surface des produits.

## Revendications

1. Procédé de traitement thermique d'un produit en acier à la sortie du laminoir, dans lequel au cours d'une première étape on soumet le produit à un refroidissement rapide à l'eau depuis la température de fin de laminage jusqu'à une température de surface égale ou inférieure à la température du début de la transformation martensitique, dite point Ms, dudit acier, avec une vitesse de refroidissement au moins égale à la vitesse critique de trempe dudit acier et au cours d'une deuxième étape on soumet le produit à une phase d'auto-revenu au cours de laquelle, grâce à la chaleur dégagée par la partie non trempée du produit, on réalise le réchauffage de la couche superficielle trempée jusqu'à une température de surface, dite d'auto-revenu, comprise entre 550°C et 650°C, caractérisé en ce que l'on soumet ensuite le produit à une phase de refroidissement secondaire comprenant un refroidissement à l'air jusqu'à une température de surface d'environ 550°C suivi d'un refroidissement jusqu'à une température de surface inférieure à 450°C, et en ce qu'au cours d'une troisième étape, on effectue le refroidissement final du produit jusqu'à une température inférieure à 120°C.

2. Procédé suivant la revendication 1, caractérisé en ce que ledit refroidissement jusqu'à une température de surface inférieure à 450°C est effectué à l'air.

3. Procédé suivant la revendication 2, caractérisé en ce que l'on effectue ledit refroidissement à l'air jusqu'à une température de surface inférieure à 420°C.

4. Procédé suivant la revendication 1, caractérisé en ce qu'après le refroidissement du produit à l'air jusqu'à une température d'environ 550°C, on le refroidit ensuite jusqu'à une température substantiellement inférieure à 400°C, en ce que l'on laisse réchauffer le produit jusqu'à une température comprise entre 400°C et 420°C, en ce que l'on effectue un refroidissement lent dans l'air et en ce que l'on procède à un refroidissement final abrupt jusqu'à une température inférieure à 120°C.

5. Procédé suivant l'une ou l'autre des revendications 1 à 4, caractérisé en ce que l'on refroidit le produit jusqu'à une température inférieure à 80°C lors dudit refroidissement final.

6. Procédé suivant l'une ou l'autre des revendications 1 à 5, caractérisé en ce que ledit refroidissement final est un refroidissement à l'eau fortement agitée.

7. Procédé suivant l'une ou l'autre des revendications 1 à 6, caractérisé en ce qu'il est mis en oeuvre immédiatement après la sortie de la dernière cage de laminoir.

8. Procédé suivant l'une ou l'autre des revendications 1 à 7, caractérisé en ce qu'il est mis en oeuvre en continu.

## Claims

1. Process for the heat treatment of a steel product at the exit of the rolling mill, according to which, in the course of a first stage, one submits the product to a rapid cooling by water, from the temperature at the end of the rolling to a surface temperature equal to or below the temperature of the beginning of the martensitic transformation, called MS point, of the said steel, with a cooling rate which is at least equal to the critical quenching speed of the said steel, and according to which, in the course of a second stage, one submits the product to a phase of self-tempering in the course of which, thanks to the heat released by the non quenched part of the product, one realizes the reheating of the quenched surface layer up to a surface temperature, called self-tempering temperature, comprised between 550°C and 650°C, characterized in that thereafter one submits the product to a secondary cooling phase comprising an air cooling to a surface temperature of approximately 550°C followed by a cooling to a surface temperature below 450°C, and in that in the course of a third stage one executes the final cooling of the product to a temperature below 120 °C.

2. Process according to the claim 1, characterized in that the said cooling down to a surface temperature below 450°C is executed in the air.

3. Process according to the claim 2, characterized in that one executes the said air cooling down to a surface temperature below 420°C.

4. Process according to the claim 1, characterized in that, after the air cooling of the product down to a temperature of approximately 550°C, one cools it thereafter down to a temperature substantially below 400°C, in that one allows the product to get warmed up again to a temperature comprised between 400°C and 420°C, in that one executes a slow air cooling and in that one proceeds to an abrupt final cooling down to a temperature below 120°C.

5. Process according to the one or the other of the claims 1 to 4, characterized in that one cools the product down to a temperature below 80°C during the said final cooling.

6. Process according to the one or the other of the claims 1 to 5, characterized in that the said final cooling is a water cooling with strongly agitated water.

7. Process according to the one or the other of the claims 1 to 6, characterized in that it is carried out immediately after the exit of the last stand of the rolling mill.

8. Process according to the one or the other of the claims 1 to 7, characterized in that it is carried out in a continuous manner.

## Patentansprüche

1. Verfahren zur Wärmebehandlung eines Stahl produktes beim Verlassen des Walzwerkes, gemäß welchem man im Verlauf einer ersten Stufe das Produkt einer raschen Abkühlung mit Wasser unterzieht, und zwar von der Temperatur bei Abschluß des Walzens bis auf eine Oberflächentemperatur, die gleich oder geringer ist als die Temperatur des Anfangs der martensitischen Umwandlung des besagten Stahles, MS Punkt genannt, dies mit einer Abkühlungsgeschwindigkeit die zumindest gleich ist mit der kritischen Abschreckgeschwindigkeit des besagten Stahles, und gemäß welchem man im Verlauf einer zweiten Stufe das Produkt einer Phase des Selbstanlassens unterzieht, im Verlaufe derer man, dank der von dem nicht abgeschreckten Teil des Produktes abgegebenen Hitze, eine Erhitzung der oberflächlich abgeschreckten Schicht bewirkt, dies bis auf eine Oberflächentemperatur, Selbstanlaßtemperatur genannt und zwischen 550°C und 650°C gelegen, dadurch gekennzeichnet, daß man das Produkt alsdann einer Phase des sekundären Abkühlens unterwirft, welche eine Abkühlung an der Luft bis auf eine Oberflächentemperatur von etwa 550°C umfaßt und welche von einer bis auf eine Oberflächentemperatur von unterhalb 450°C reichenden Abkühlung gefolgt ist, und daß man im Laufe einer dritten Stufe die endgültige Abkühlung des Produktes bis auf eine unterhalb 120°C liegende Temperatur vollzieht.

2. Verfahren gemäß dem Patentanspruch 1, dadurch gekennzeichnet, daß die besagte Abkühlung bis auf eine unterhalb 450°C liegende Oberflächentemperatur an der Luft durchgeführt wird.

3. Verfahren gemäß dem Patentanspruch 2, dadurch gekennzeichnet, daß man die besagte Abkühlung an der Luft bis zu einer unterhalb 420°C liegenden Oberflächentemperatur durchführt.

4. Verfahren gemäß dem Patentanspruch 1, dadurch gekennzeichnet, daß man anschließend an die Abkühlung des Produktes an der Luft bis auf eine Temperatur von etwa 550°C, dasselbe alsdann bis auf eine beträchtlich unterhalb 400°C liegende Temperatur abkühlt, daß man das Produkt sich wieder bis auf eine zwischen 400°C und 420°C liegende Temperatur erhitzen läßt, daß man eine langsame Abkühlung an der Luft durchführt und daß man zu einer abrupten endgültigen Abkühlung bis auf eine unterhalb 120°C liegende Temperatur schreitet.

5. Verfahren gemäß dem einen oder dem anderen der Patentansprüche 1 bis 4, dadurch gekennzeichnet, daß man, während der besagten endgültigen Abkühlung, das Produkt bis auf eine unterhalb 80°C liegende Temperatur abkühlt.

6. Verfahren gemäß dem einen oder dem anderen der Patentansprüche 1 bis 5, dadurch gekennzeichnet, daß die besagte endgültige Abkühlung eine Abkühlung mit stark aufgerührtem Wasser ist.

7. Verfahren gemäß dem einen oder dem anderen der Patentansprüche 1 bis 6, dadurch gekennzeichnet, daß es unmittelbar nach dem Verlassen des letzten Gerüstes des Walzwerkes zur Durchführung gelangt.

8. Verfahren gemäß dem einen oder dem anderen der Patentansprüche 1 bis 7, dadurch gekennzeichnet, daß es auf eine kontinuierliche Art und Weise zur Durchführung kommt.
